# FASCICULE DE BREVET EUROPEEN

(11) **EP 0 037 143 B1**
(45) Date de publication et mention de la délivrance du brevet: **20.03.1985**
(21) Numéro de dépôt: 81200313.5
(22) Date de dépôt: 20.03.1981
(51) Int. Cl.: C23C 2/00, C23C 2/06

(54) **Procédé de revêtement à chaud**
Schmelztauchverfahren
Hot dip coating process

(30) Priorité: 25.03.1980 BE 47114; 09.06.1980 BE 47183; 09.06.1980 BE 47184
(43) Date de publication de la demande: 07.10.1981
(73) Titulaire: CENTRE DE RECHERCHES METALLURGIQUES CENTRUM VOOR RESEARCH IN DE METALLURGIE Assoc. sans but lucratif Ver, zonder winstoogmerk, B-1040 Bruxelles (BE)
(72) Inventeur: Pelerin, Jacques, B-4020 LIEGE (BE); Coutsouradis, Dimitri, B-4020 Liège (BE)
(74) Mandataire: Lacasse, Lucien Emile

## Description

La présente invention a trait à un procédé de revêtement à chaud d'un matériau de forme quelconque en acier semi-calmé, calmé ou allié au silicium.

Le procédé, objet de la présente description, est d'application dans tous les cas où l'on emploie plusieurs bains métalliques fondus successifs pour former un revêtement de zinc à haute teneur en aluminium sur le dit matériau, tant dans le cadre du revêtement à chaud à façon, qu'au cours de processus continus.

Dans le but de montrer plus clairement l'intérêt de l'invention, la description qui suit sera axée sur le revêtement par trempé de tôles ou de tubes d'acier au silicium dans des bains de zinc et d'alliages Zn-AI, uniquement à titre d'exemple et sans que cela doit restrictif à ce type de matériau.

Les processus usuels de revêtement par trempé, tels que la galvanisation au trempé d'un laminé, par exemple une tôle ou un tube en acier, se déroulent ordinairement en deux phases, à savoir:
- une phase, dite de préparation, qui consiste à débarrasser la surface de la tôle du tube de tout ce qui pourrait nuire à l'obtention d'un produit galvanisé satisfaisant, par exemple graisse, cambouis, poussières, etc..., ce qui se fait généralement par une opération de dégraissage suivie d'un rinçage, d'un décapage, d'un nouveau rinçage et d'un fluxage (sec ou humide). Dans la majorité des processus continus, dans le cas des tôles, cette opération est réalisée en faisant passer le matériau considéré dans une enceinte où règne une atmosphère gazeuse, essentiellement réductrice.
- une phase qui consiste à tremper le matériau ainsi préparé dans un bain de zinc liquide à une température le plus souvent comprise entre 440°C et 460°C, pendant une durée appropriée.

Les opérations dont il est question ci-dessus ayant trait au dégraissage, décapage et fluxage, ont été surtout élaborées pour des installations de revêtement à chaud au trempé dans lesquelles le bain métallique liquide est composé de zinc pratiquement pur, à l'exception des impuretés habituelles.

Ces dernières années, on a assisté au développement de revêtements au trempé, composés notamment d'alliages Zn-AI, qui ont connu un succès certain en raison d'un certain nombre d'avantages au point de vue de la résistance à la corrosion, par rapport au revêtement au trempé dans le zinc ou d'autres métaux non alliés.

Dans le cas d'une préparation de surface utilisée dans la galvanisation à façon conventionnelle ou dans la galvanisation de tubes ou de tôles dans des bains de galvanisation traditionnels, et caractérisée par un dégraissage, un décapage et un fluxage, des problèmes majeurs apparaissent sous la forme de défauts, tels que manques de matière dans le revêtement de galvanisation, en raison de la présence d'additifs, tels que l'aluminium dans le bain de revêtement. Ces défauts sont dus principalement à une réaction entre les agents fluxants et les éléments d'addition au bain métallique de revêtement, et en particulier l'aluminium.

Dans le cas particulier important des aciers semi-calmés, calmés ou alliés au silicium, on a en outre constaté que le procédé classique de galvanisation conduisait à l'apparition de suré- paisseurs sur le matériau, à un aspect gris mat du revêtement, à une faible adhérence et à des inégalités dans la formation des sous-couches intermétalliques, ce qui pouvait conduire à la mise au rebut des pièces galvanisées.

La mise en oeuvre de revêtements à base d'alliages de Zn, AI et autres a nécessité la conception de nouvelles lignes de traitement sous atmosphères fort élaborées ou du moins, la transformation coûteuse de lignes existantes, de manière à obtenir une préparation de surface adaptée à ces nouveaux alliages de revêtement. Ces nouveaux bains métalliques d'alliages nécessitent une préparation de surface plus poussée que dans le cas d'une galvanisation classique, notamment en imposant une contrainte plus sévère, par exemple dans le cas de points de rosée plus bas.

Un type de procédé préconisé par plusieurs sociétés parmi lesquelles Nippon Kokan K.K., dans le cadre du revêtement Zn-AI, consiste à faire passer la tôle fluxée dans un premier bain de Zn, puis dans un bain de plomb, puis seulement dans un bain liquide de Zn-AI, de manière à former le revêtement désiré en alliage de Zn-AI.

Les installations construites pour la mise en oeuvre de ces procédés comprennent généralement une cuve séparée en deux parties par une cloison transversale, pourvue dans sa partie inférieure, de moyens pour permettre le passage d'un côté à l'autre de la cloison, du matériau à traiter. C'est ainsi qu'il est normal de trouver au fond de la cuve, sur toute sa section de base, un bain de plomb de hauteur supérieure aux moyens de passage ménagés dans la cloison, et, surnageant sur le bain de plomb, mais séparés par cette même cloison, d'une part un bain de zinc pratiquement pur et d'autre part un bain de zinc contenant environ 10% d'aluminium. La tôle à traiter pénètre dans la curve, d'un côté de la cloison transversale, passe successivement dans le bain de zinc pratiquement pur, dans le bain de plomb et, après passage de l'autre côté de la cloison, ressort à travers le bain d'alliage Zn-AI, qui donne la couche de revêtement désirée.

Cette méthode est essentiellement appliquée dans le cas d'alliages Zn-1 0% AI, c'est-à-dire de bains de revêtement pour lesquels les températures d'utilisation sont proches de celles de bains de galvanisation traditionnels, car les températures de fusion des matériaux constituant les bains situés de part et d'autre de la cloison sont presque identiques. Toutefois, l'utilisation de ce type de procédé n'est plus possible dans le cas d'alliages de zinc à hauteur teneur en aluminium, notamment dans le cas d'alliages ayant un point de fusion supérieur à celui des bains de galvanisation traditionnels, situé aux alentours de 440-460°C.

Dans le domaine de l'utilisation de plusieurs bains successifs on connaît, par le brevet anglais GB-A-1,121,548, un procédé de traitement thermique et de galvanisation de fil dans lequel le fil, après avoir été chauffé à au moins 700°C-c'est-à-dire au-delà de point de transformation A₁-est refroidi dans un bain de plomb, puis plongé dans un bain de zinc où le revêtement de plomb est éliminé et remplacé par un revêtement de zinc.

Le brevet anglais GB-A-337,399 concerne un procédé de revêtement de bandes d'acier par immersion dans plusieurs bains successifs, notamment de zinc puis d'aluminium ou de zinc contenant 3 à 20% d'aluminium. Selon ce brevet, le bain d'aluminium ou de zinc-aluminium provoque la fusion et l'élimination du revêtement de zinc, et son remplacement respectivement par de l'aluminium ou du zinc-aluminium.

Enfin, le brevet anglais GB-A-876,032 révèle un procédé pour la formation de deux couches successives de revêtement, constituées respectivement de zinc et d'un alliage zinc-aluminium.

La présente invention a précisément pour objet un procédé utilisant plusieurs bains métalliques successifs et permettant de réaliser, sur des matériaux en acier au silicium, des revêtements qui ne présentent pas les inconvénients rappelés plus haut.

D'une manière générale, l'invention porte sur un procédé de revêtement à chaud d'un matériau de forme quelconque en acier semi-calmé, calmé ou allié au silicium, dans lequel on immerge le dit matériau dans un premier bain essentiellement constitué de zinc ou d'un premier alliage zinc-aluminium, puis dans un second bain essentiellement constitué d'un second alliage zinc-aluminium, les dits premier et second bain se trouvant à des températures différentes.

Une première variante de ce procédé est caractérisée en ce qu'au moins un des dits bains d'alliage zinc-aluminium présente une teneur en aluminium comprise entre 3% et 10% et en ce qu'on lui ajoute au moins en des éléments Sb, Ce, Mg, La, Sn, en une teneur ne dépassant pas 0,5% en poids.

Dans une autre variante, le procédé de l'invention est caractérisé en ce qu'au moins un des dits bains d'alliage zinc-aluminium présente une teneur en aluminium inférieure ou égale à 10% et en ce qu'on lui ajoute de magnésium en une teneur ne dépassant pas 10% en poids.

Selon une troisième variante, le procédé de l'invention est caractérisé en ce qu'au moins un des dits bains d'alliage zinc-aluminium présente une teneur en aluminium comprise entre 20% et 80% et en ce qu'on lui ajoute du silicium et du magnésium, chacun en une teneur ne dépassant pas 3% en poids.

Selon une mise en oeuvre intéressante de ces diverses variantes du procédé de l'invention, le matériau à traiter, qui peut être chaud, est immergé dans le dit premier bain pendant une durée inférieure à 3 minutes, et dans le second bain pendant une durée inférieure à 20 minutes, et la durée de séjour du matériau dans le second bain est de préférence au moins égale à sa durée de séjour dans le premier bain.

Le procédé de l'invention permet de minimiser l'influence de la qualité de la préparation de surface du matériau, tout en permettant d'obtenir des revêtements d'épaisseur constante et d'adhérence satisfaisante sur des matériaux en acier au silicium.

Ce comportement favorable est dû à la formation d'un revêtement multicouche qui présente une couche extérieure métallique polyphasée composée de phases enrichies en au moins deux métaux différents, le nombre de phases enrichies en un métal déterminé étant avantageusement supérieur à un.

Entre le substrat et la couche extérieure, peuvent se trouver une ou plusieurs couches intermétalliques contenant notamment du fer ou étant constituées d'un metal déterminé (ci-après appelé Mₜ), tandis que la couche superficielle polyphasée comporte du métal M" ainsi que un ou plusieurs autres métaux (ci-après appelés M₂... M") formant avec M, et/ou entre eux les différentes phases précitées.

Parmi les différentes combinaisons possibles, on peut citer les cas suivants:
le métal M, est constitué de zinc ou d'aluminium,

-la couche polyphasée est constituée essentiellement de deux métaux, les autres n'intervenant pas pour plus de 5% globalement,
-le métal M, est du zinc et la couche polyphasée est constituée en majeure partie de zinc-aluminium,
- le substrat est recouvert de composés intermétalliques Fe-Zn et/ou de zinc, tandis que la couche polyphasée comporte au moins une phase enrichie en Zn et au moins une phase enrichie en AI,
- le substrat est recouvert de zinc contenant de 0,05% à 0,4% d'AI et au maximum 2% de Pb,
-la couche polyphasée est composée de zinc avec de 3% à 10% d'AI, et peut contenir au plus 0,5% globalement des éléments ci-après: Sb-Ce-Mg-La-Sn,
- la couche polyphasée est composée de zinc avec de l'aluminium et du magnésium, chacun de ces deux derniers éléments ne dépassant pas 10%,
- la couche polyphasée est composée de zinc avec de 20% à 80% d'aluminium (de préférence de 50% à 60%), et peut contenir également jusqu'à 3% de magnésium et jusqu'à 3% de silicium.

## Revendications

1. Procédé de revêtement à chaud d'un matériau de forme quelconque en acier semi-calmé ou calmé ou allié au silicium, dans lequel on immerge le dit matériau dans un premier ' bain essentiellement constitué de zinc ou d'un premier alliage zinc-aluminium, puis dans un second bain essentiellement constitué d'un second alliage zinc-aluminium, les dits premier et second bain se trouvant à des températures différentes, caractérisé en ce qu'au moins un des dits bains d'alliage zinc-aluminium présente une teneur en aluminium comprise entre 3% et 10% et en ce qu'on lui ajoute au moins un des éléments Sb, Ce, Mg, La, Sn, en une teneur ne dépassant pas 0,5% en poids.

2. Procédé de revêtement à chaud d'un matériau de forme quelconque en acier semi-calmé ou calmé ou allié au silicium, dans lequel on immerge le dit matériau dans un premier bain essentiellement constitué de zinc ou d'un premier alliage zinc-aluminium, puis dans un second bain essentiellement constitué d'un second alliage zinc-aluminium, les dits premier et second bain se trouvant à des températures différentes, caractérisé en ce qu'au moins un des dits bains d'alliage zinc-aluminium présente une teneur en aluminium inférieure ou égale à 10% et en ce qu'on lui ajoute du magnésium en une teneur ne dépassant pas 10% en poids.

3. Procédé de revêtement à chaud d'un matériau de forme quelconque en acier semi-calmé ou calmé ou allié au silicium, dans lequel on immerge le dit matériau dans un premier bain essentiellement constitué de zinc ou d'un premier alliage zinc-aluminium, puis dans un second bain essentiellement constitué d'un second alliage zinc-aluminium, les dits premier et second bains se trouvant à des températures différentes, caractérisé en ce qu'au moins un des dits bains d'alliage zinc-aluminium présente une teneur en aluminium comprise entre 20% et 80% et en ce qu'on lui ajoute du silicium et du magnésium, chacun en une teneur ne dépassant pas 3% en poids.

4. Procédé suivant l'une ou l'autre des revendications 1 à 3, caractérisé en ce que la durée du séjour du dit matériau dans le premier bain est inférieure à 3 minutes, et en ce que la durée du séjour du dit matériau dans le second bain est inférieure à 20 minutes, la durée du séjour du matériau dans le second bain étant au moins égale à sa durée de séjour dans le premier bain.

## Patentansprüche

1. Schmelztauchverfahren für beliebig geformte Gegenstände aus halbberuhigtem oder beruhigtem oder siliciumlegiertem Stahl, wonach der Gegenstand in ein erstes, im wesentlichen auz Zink oder einer ersten Zink-Aluminium-Legierung bestehendes Bad, dann in ein zweites, im wesentlichen aus einer zweiten Zink-Aluminium-Legierung bestehendes Bad getaucht wird und das erste und das zweite Bad sich auf unterschiedlicher Temperatur befinden, dadurch gekennzeichnet, daß mindestens eines der Zink-Aluminium-Legierungs-Bäder einen Aluminiumgehalt zwischen 3% und 10% hat, und daß ihm mindestens eines der Elemente Sb, Ce, Mg, La, Sn mit einem Anteil von höchstens 0,5 Gewichtsprozent zugesetzt wird.

2. Schmelztauchverfahren für beliebig geformte Gegenstände aus halbberuhigtem oder beruhigtem oder siliciumlegiertem Stahl, wonach der Gegenstand in ein erstes, im wesentlichen aus Zink oder einer ersten Zink-Aluminium-Legierung bestehendes Bad, dann in ein zweites, im wesentlichen aus einer zweiten Zink-Aluminium-Legierung bestehendes Bad getaucht wird und das erste und das zweite Bad sich auf unterschiedlicher Temperatur befinden, dadurch gekennzeichnet, daß mindestens eines der Zink-Aluminium-Legierungs-Bäder einen Aluminiumgehalt von höchstens 10% hat, und daß ihm Magnesium mit einem Anteil von höchstens 10 Gewichtsprozent zugesetzt wird.

3. Schmelztauchverfahren für beliebig geformte Gegenstände aus halbberuhigtem oder beruhigtem oder siliciumlegiertem Stahl, wonach der Gegenstand in ein erstes, im wesentlichen aus Zink oder einer ersten Zink-Aluminium-Legierung bestehendes Bad, dann in ein zweites, im wesentlichen aus einer zweiten Zink-Aluminium-Legierung bestehendes Bad getaucht wird und das erste und das zweite Bad sich auf unterschiedlicher Temperatur befinden, dadurch gekennzeichnet, daß mindestens eines der Zink-Aluminium-Legierungs-Bäder einen Aluminiumgehalt zwischen 20% und 80% hat, und daß ihm Silicium und Magnesium mit einem Anteil von jeweils höchstens 3 Gewichtsprozent zugesetzt werden.

4. Verfahren nach einem der Ansprüche 1 bis 3, dadurch gekennzeichnet, daß die Verweildauer das Gegenstands in dem ersten Bad weniger als 3 min beträgt und daß die Verweildauer des Gegenstands in dem zweiten Bad weniger als 20 min beträgt, wobei die Verweildauer des Gegenstands in dem zweiten Bad mindestens gleich seiner Verweildauer in dem ersten Bad ist.

## Claims

1. Hot dip coating process for products of any shape made of killed, semi-killed or silicon steel in which the said products are dipped into an initial bath made up basically of zinc or a first zinc-aluminium alloy and then into a second bath comprising basically a second zinc-aluminium alloy, the aforementioned first and second baths being at different temperatures, and which is characterized by the fact that at least one of the baths of zinc-aluminium alloy has an aluminium content of between 3% and 10% and at least one of the elements Sb, Ce, Mg, La and Sn is added to it in an amount not exceeding 0.5% by weight.

2. Hot dip coating process for products of any shape made of killed, semi-killed or silicon steel in which the said products are dipped into an initial bath made up basically of zinc or a first zinc-aluminium alloy and then into a second bath comprising basically a second zinc-aluminium alloy, the aforementioned first and second baths being at different temperatures, and which is characterized by the fact that at least one of the baths of zinc-aluminium alloy has an aluminium content of 10% or less and magnesium is added to it in an amount not exceeding 10% by weight.

3. Hot dip coating process for products of any shape made of killed, semi-killed or silicon steel in which the said products are dipped into an initial bath made up basically of zinc or a first zinc-aluminium alloy and then into a second bath comprising basically a second zinc-aluminium alloy, the aforementioned first and second baths being at different temperatures, and which is characterized by the fact that at least one of the baths of zinc-aluminium alloy has an aluminium content of between 20% and 80% and silicon and magnesium are added to it in amounts not exceeding 3% by weight for each element.

4. Process in accordance with any of claims 1 to 3 characterized by the fact that the products concerned are dipped in the first bath for less than 3 minutes and into the second bath for less than 20 minutes, the period of immersion of the product in the second bath being at least equal to the period of immersion in the first bath.
